# EUROPÄISCHE PATENTSCHRIFT

(11) **EP 1 456 581 B1**
(45) Veröffentlichungstag und Bekanntmachung des Hinweises auf die Patenterteilung: **11.01.2006**
(21) Anmeldenummer: 02787757.0
(22) Anmeldetag: 21.11.2002
(51) Int. Cl.: F21V 5/00, G09F 13/04, F21Y 101/02

(54) **BELEUCHTBARE VORRICHTUNG**
ILLUMINATIVE DEVICE
DISPOSITIF ECLAIRABLE

(30) Priorität: 18.12.2001 DE 10162360
(43) Veröffentlichungstag der Anmeldung: 15.09.2004
(73) Patentinhaber: Röhm GmbH & Co. KG, 64293 Darmstadt (DE)
(72) Erfinder: LICHTENSTEIN, Hans, 64354 Reinheim (DE); SCHMIDT, Jann, 64291 Darmstadt (DE); ITTMANN, Günther, 64823 Gross-Umstadt (DE); ALBRECHT, Eduard, 60528 Frankfurt (DE)
(74) Vertreter: Gottschalk, Michael
(86) Internationale Anmeldenummer: PCT/EP2002/013057
(87) Internationale Veröffentlichungsnummer: WO 2003/052315

(56) Entgegenhaltungen:
- EP-A- 0 504 926
- EP-A- 0 615 141
- EP-A- 1 029 650
- EP-A- 1 043 365
- FR-A- 2 800 739
- US-A- 4 773 913
- US-A- 5 355 284
- US-A- 5 684 633
- US-A- 5 837 160
- US-A- 6 113 801

## Beschreibung

Die Erfindung betrifft eine beleuchtbare Vorrichtung, bestehend im wesentlichen aus einer Lichtquelle aus einer oder mehreren Leuchtdioden und einer der Lichtquelle zugeordneten lichtstreuenden Abdeckung aus eingefärbten Kunststoff.

### Stand der Technik

Beleuchtbare Vorrichtungen, z. B. für Werbetafeln, bestehend im wesentlichen aus einer Lichtquelle und der Lichtquelle zugeordneten lichtstreuenden Abdeckung aus eingefärbten Kunststoff sind im Prinzip A2 bekannt (s. z. B. JP 61159440). In der Regel werden als Lichtquellen Glühlampen oder Leuchtstoffröhren verwendet, die eine gute Leuchtkraft aufweisen und ein breites Lichtspektrum abstrahlen. Aufgrund des breiten Lichtspektrums erscheinen entsprechende eingefärbte Kunststoffabdeckungen in unbeleuchteten Zustand, also z. B. im Tageslicht, im gleichen Farbeindruck, der auch bei Hinterleuchtung mittels der genannten Lichtquellen wahrgenommen werden kann.

Leuchtdioden sind im Vergleich zu Lichtquellen wie Glühlampen oder Leuchtstoffröhren von deutlich geringerer Leuchtkraft. Farbige Leuchtdioden sind jedoch trotzdem bei Dunkelheit sehr gut wahrnehmbar, da sie ein nahezu monochromatisches Licht abstrahlen, das in jeweiligen Wellenlängenbereich wiederum relativ intensiv ist. Entsprechende farbige Leuchtdioden sind von mehreren Herstellern z. B. in den Farben rot, grün, blau und gelb verfügbar.

Einfärbungen und Einfärbeverfahren für Kunststoffe wie z. B. Polymethylmethacrylat sind hinlänglich bekannt z. B. aus EP-A 130 576.

US 5 355 284 beschreibt eine Spiegel-Baugruppe, insbesondere Rückspiegel für Fahrzeuge. Die Baugruppe kann zusätzliche noch weitere Funktionen enthalten, z.B. als weitere Bremsleuchte, Blinker, Uhr. Dazu wird ein dicroitischer Spiegel eingesetzt, der das sichtbare Licht reflektiert und Licht im Bereich von 600 bis 700nm durchlässt. Zur Beleuchtung können auch LEDs eingesetzt werden. Um eine Blendwirkung beim Fahrer zu vermeiden, wird das Licht durch eine Gitterstruktur geleitet, so daß es gerichtet austritt. Die Spiegelabdeckung ist nicht farblich den verwendeten LEDs angepasst und nicht lichtstreuend sondern transparent.

US 5 684 633 beschreibt einen polymeren Körper, gefertigt aus zwei polymeren Materialien mit Mehrschichtaufbau. Es können z. B. mehr als 500 Schichten vorhanden sein. Die polymeren Körper können für Fahrzeug-Rückleuchten verwendet werden und entsprechend eingefärbt. Die Lichtquellen werden in diesem Zusammenhang nicht weiter spezifiziert. Eine Anpassung der farbigen Abdeckung an das Spektrum von LEDs ist nicht zu entnehmen.

### Aufgabe und Lösung

Es wurde als Aufgabe gesehen, eine Alternative zu den bekannten beleuchtbaren Vorrichtung bereitzustellen, bei denen eingefärbte Abdeckungen aus Kunststoff mittels Glühlampen oder Leuchtstoffröhren durchleuchtet werden. Insbesondere soll die Vorrichtung optisch in etwa den gleichen Farbeindruck bei Auflicht, also z. B. bei Tageslicht, wie auch bei Durchleuchtung ermöglichen. Die Vorrichtung soll geringere Bautiefen als die bisher bekannten Vorrichtungen ermöglichen und sich durch geringeren Stromverbrauch auszeichnen.

Die Aufgabe wird gelöst durch eine
beleuchtbare Vorrichtung, bestehend im wesentlichen aus einer Lichtquelle, die aus einer oder mehreren Leuchtdioden (LEDs) besteht, die ein farbiges, im wesentlichen monochromatisches Licht aussenden, und einer der Lichtquelle zugeordneten Abdeckung aus eingefärbten Kunststoff,
dadurch gekennzeichnet, daß
die zugeordnete Abdeckung lichtstreuend ist und die Lichtquelle und die zugeordnete Abdeckung bei der Wellenlänge des relativen Energiemaximums der Leuchtdiode eine Transmission (DIN 5036) von mindestens 35 % und eine Reflexion (DIN 5036) von mindestens 15 % aufweist.

Die Erfindung beruht darauf, die Transmission und die Remission von der lichtstreuenden Abdeckung aus Kunststoff, so an das monochromatische Licht der verwendeten LED anzupassen, daß im Auflicht als auch im Durchlicht nahezu derselbe Farbeindruck erhalten werden kann. Entsprechende Werbe- oder Hinweistafeln erscheinen sowohl bei Tag als auch im hinterleuchteten Zustand optisch annähernd gleich.

Durch diese Anpassung wird die Verwendung farbiger bzw. monochromatisches Licht aussendender LEDs für den genannten Zweck ermöglicht. Die erfindungsgemäßen beleuchtbaren Vorrichtung benötigen geringere Bautiefen, da LEDs kleiner sind als entsprechende Glühlampen oder Leuchtstoffröhren. Auch lassen sich komplizierte Formgebungen leichter realisieren. Der Stromverbrauch ist geringer, bei nahezu gleicher Wahrnehmbarkeit im hinterleuchteten Zustand. Da LEDs mit Niederspannungen betrieben werden können ist auch die elektrische Sicherheit der erfindungsgemäßen Vorrichtungen als höher anzusehen bzw. leichter zu gewährleisten. Der Wartungsaufwand ist ebenfalls geringer, da LEDs in der Regel weniger oft ausgetauscht werden müssen.

Die Erfindung wird durch die nachstehenden Figuren erläutert, ohne jedoch auf die dargestellten Ausführungsformen beschränkt zu sein.

### Fig. 1/2:

Transmission/Remissionsspektrum einer eingefärbten lichtstreuenden Kunststoffscheibe (Grün 1, Beispielserie 1) mit Eignung als Abdeckung für eine mit einer grün leuchtenden LED beleuchtbaren erfindungsgemäßen Vorrichtung.
T = Transmissionsspektrum
R = Remissionsspektrum
LED = relative Energiekurve der grünen LED mit relativern Energiemaximum bei etwa 520 nm

### Fig 2/2:

Darstellung der Normfarbtafel mit einem Beispiel für die Abstimmung bzw. Ermittlung geeigneter Farborte der Transmission und der Remission von Kunststoffabdeckungen mit Eignung für eine bestimmte farbige LED. Die geeigneten Farborte liegen im Teil des sich ergebenen Rechteck der innerhalb der Normfarbtafel liegt.
LED = Farbort der LED
U = Unbuntpunkt (x/y = 0,33/0,33)
A = maximaler Farbort-Abstand (0,2 Einheiten) vom Farbort der LED aus auf der Geraden durch U und LED
B = maximaler Farbort-Abstand (0,05-Einheiten) beidseitig im rechten Winkel zur Geraden durch U und LED.
T = Farbort der Transmission der Abdeckung
R = Farbort der Reflexion der Abdeckung.

### Ausführung der Erfindung

Die Erfindung betrifft eine Beleuchtbare Vorrichtung, bestehend im wesentlichen aus einer Lichtquelle und einer der Lichtquelle zugeordneten lichtstreuenden Abdeckung aus eingefärbten Kunststoff.

Die Lichtquelle besteht aus einer oder mehreren bzw. einer Vielzahl von Leuchtdioden (LEDs), die ein farbiges im wesentlichen monochromatisches Licht aussenden. Gegebenenfalls können auch LEDs unterschiedlicher Farbe gleichzeitig verwendet werden.

Die Farbe der LED hängt dabei von der Wellenlänge ihres relativen Energiemaximums ab. Dieses relative Energiemaximum kann z. B. spektralphotometrisch ermittelt werden und in einem Wellenlängen-Spektrum eingezeichnet werden. Man kann die Lichtquelle z. B. in eine Ulbricht'sche Kugel (s. DIN 5036) einbringen und das austretende Licht vermessen. Der höchste Punkt (Peak) der Kurve kennzeichnet dabei die Wellenlänge des relativen Energiemaximums.

Die Zahl der LEDs hängt von der Größe der Vorrichtung, der Leuchtkraft der verwendeten LEDs und der insgesamt gewünschten Helligkeit der Vorrichtung in durchleuchteten Zustand ab. LEDs sind z. B als Module von je 4 LEDs in einer Halterung erhältlich, von denen gegebenenfalls eine Vielzahl in die Vorrichtung eingebaut werden kann.

### Leuchtdioden (LEDs).

Geeignete LEDs sind z. B. rote, blaue, gelbe oder grüne LEDs.

Eine rote LED hat ein relatives Energiemaximum im Bereich von etwa 610 bis 640 nm.
Die rote LED (Osram LM03-B-A) hat z. B. ein relatives Energiemaximum bei etwa 620 nm.

Eine blaue LED hat ein relatives Energiemaximum im Bereich von etwa 440 bis 500 nm.
Die blaue LED (Osram LM03-B-B) hat z. B ein Energiemaximum bei etwa 460 nm.
Die blaue LED (ESS Blau) hat z. B ein Energiemaximum bei etwa 475 nm.

Eine gelbe LED hat ein relatives Energiemaximum im Bereich von etwa 570 bis 610 nm.
Die gelbe LED (Osram LM03-B-Y) hat z. B ein Energiemaximum bei etwa 590 nm.

Eine grüne LED hat ein relatives Energiemaximum im Bereich von etwa 500 bis 540 nm.
Die grüne LED (Osram LM03-B-T) hat z. B ein Energiemaximum bei etwa 520 nm.

### Lichtstreuende Abdeckung aus Kunststoff

Die zugeordnete lichtstreuende Abdeckung aus Kunststoff weist bei der Wellenlänge des relativen Energiemaximums der Leuchtdiode eine Transmission (DIN 5036, s. Teile 1 und 3) von mindestens 35 %, bevorzugt mindestens 38 %, besonders bevorzugt mindestens 41 % und eine Reflexion (DIN 5036, Teile 1 und 3, Reflexion bzw. Remission) von mindestens 15 %, bevorzugt mindestens 20 %, besonders bevorzugt mindestens 30 % auf.

Insbesondere kann die Transmission einer, einer gelben LED zugeordneten lichtstreuenden Abdeckung mindestens 50 %, bevorzugt mindestens 60 % betragen. Die entsprechende Reflexion kann bei mindestens 25 %, bevorzugt mindestens 30 % liegen.

Insbesondere kann die Transmission einer, einer roten LED zugeordneten lichtstreuenden Abdeckung mindestens 40 %, bevorzugt mindestens 45 % betragen. Die entsprechende Reflexion kann bei mindestens 22 %, bevorzugt mindestens 45 % liegen.

Insbesondere kann die Transmission einer, einer grünen LED zugeordneten lichtstreuenden Abdeckung mindestens 40 %, bevorzugt mindestens 42 % betragen. Die entsprechende Reflexion kann bei mindestens 18 %, bevorzugt mindestens 20 % liegen.

Insbesondere kann die Transmission einer, einer blauen LED zugeordneten lichtstreuenden Abdeckung mindestens 40 %, bevorzugt mindestens 42 % betragen. Die entsprechende Reflexion kann bei mindestens 20 %, bevorzugt mindestens 22 % liegen.

Für den Fall, daß LEDs unterschiedlicher Farbe gleichzeitig verwendet werden, um Mischfarben zu erreichen, z. B. gelbe und grüne LEDs ergeben einen gelbgrünen Farbeindruck, soll die zugeordnete lichtstreuende Abdeckung aus Kunststoff zumindest bei der Wellenlänge des relativen Energiemaximums einer der verwendeten Leuchtdioden, also z. B. der gelben oder der grünen LED, die oben geforderten Transmissions- und Reflexions-Werte aufweisen.

Die zugeordnete lichtstreuende Abdeckung besteht aus einem Kunststoff, der ein Kunststoff ist, der im nicht eingefärbten Zustand und ohne Streumittel transparent ist, bzw, einen Transmissionsgrad (DIN 5036, s. Teile 1 und 3/D65) von mindestens 50 %, bevorzugt mindestens 70, besonders bevorzugt von 75 bis 92 % aufweist. Mit Streumittel aber ohne Farbmittel kann der Transmissionsgrad günstigerweise mindestens 40 %, besonders bevorzugt mindestens 50 % betragen.

Geeignete Kunststoffe sind z. B. Polymethylmethacrylat-Kunststoff, schlagzäh modifiziertes Polymethylmethacrylat, Polycarbonat-Kunststoff, Polystyrol-Kunststoff, Styrol-Acryl-Nitril-Kunststoff, Polyethylentherephthalat-Kunststoff, glykolmodifizierten Polyethylentherephthalat-Kunststoff, Polyvinylchlorid-Kunststoff, transparente Polyolefin-Kunststoff, Acrylnitril-Butadien-Stryrol (ABS)-Kunststoff oder Mischungen (Blends) verschiedener thermoplastischer Kunststoffe.

Wegen ihrer hohen Witterungsbeständigkeit sind insbesondere für Außenanwendungen Polymethylmethacrylat-Kunststoffe aus gegossenem oder extrudiertem Polymethylmethacrylat, z. B. mit einem Methylmethacrylat-Anteil von 85 bis 100 Gew.-%, bevorzugt. Gegebenenfalls können bis 15 Gew.-% geeignete Comonomere wie z. B. Ester der Methacrylsäure (z. B. Ethylmethacrylat, Butylmethacrylat, Hexylmethacrylat, Cyclohexylmethacrylat), Ester der Acrylsäure (z. B. Methylacrylat, Ethylacrylat, Butylacrylat, Hexylacrylat, Cyclohexylacrylat) oder Styrol und Styrolderivate, wie beispielsweise α-Methylstyrol oder p-Methylstyrol mit polymerisiert werden bzw. im Polymerisat enthalten sein .

Das Lichtstreuvermögen der Abdeckung kann, gemessen nach DIN 5036, bevorzugt einen Wert von mindestens 0,5, besonders bevorzugt von mindestens 0,6, insbesondere mindestens 0,7 aufweisen. Je besser das Lichtstreuvermögen, umso geringere Abstände LEDs von der Abdeckung und damit verbundene Bautiefen der Vorrichtung können realisiert werden.

Als Lichtstreumittel können z. B. BaSO₄, Polystyrol oder Lichtstreuperlen aus einem vernetztem Kunststoff eingesetzt werden.

BaSO₄ oder Polystyrol sind bevorzugt und werden bevorzugt in einer Menge von 1,5 bis 2,5 Gew.-% in den Kunststoff eingebracht.

Lichtstreuperlen aus einem vernetztem Kunststoff werden bevorzugt in einer Menge von 0,1 bis 10 Gew.-% in den Kunststoff eingebracht.

Die Anforderung nach einer hohen Transmission bei hoher Lichtstreuung ist eine schwierig zu realisierende Anforderung. Ein hohes Streuvermögen wird durch Titandioxid erreicht. Da dieses Farbmittel aber einen großen Teil des Lichtes reflektiert, werden nur geringe Lichtdurchlässigkeiten möglich. Günstiger sind farblose Streupigmente, die im Brechungsindex bis etwa 0,2 vom Brechungsindex des Acrylglases abweichen. Geeignet sind zum Beispiel Calciumcarbonat, Magnesiumcarbonat, Aluminiumtrihydroxid, Magnesiumhydroxid, Bariumsulfat usw.

Ebenso können Polymere, die im geeigneten Brechungsindexbereich liegen, eingesetzt werden. Zum Beispiel kann im Monomeren Methylmethacrylat Polystyrol gelöst werden, das dann während der Polymerisation ausfällt und zu einem Material mit guter Lichtstreuung führt. Es können aber auch vernetzte Polymerteilchen hinzugefügt werden, z.B. Polymerperlen aus vernetztem Polystyrol oder vernetzte Copolymere aus Methylmethacrylat mit Phenyl(meth)acrylat oder Benzyl(meth)acrylat.

### Herstellung eingefärbter lichtstreuende Abdeckung aus Kunststoff

Streumittel und Farbmittel können dem Kunststoff bei der Herstellung durch Polymerisation im polymerisierbaren Gemisch oder während thermoplastischer Verarbeitung im Schmelzezustand, z. B. mittels Extrusion oder Spritzguß, in an sich bekannter Weise zugesetzt bzw. eingearbeitet werden. Neben der Plattenform können auch beliebige Profile, wie Rohre, Stäbe usw. gefertigt werden.

Auf diese Weise können z. B. Kunststoffplatten, z. B. mit einer Dicke von z. B. 0,5 bis 10, bevorzugt 1 bis 5 mm erhalten werden, die als Abdeckungen für erfindungsgemäße beleuchtbare Vorrichtungen mit rechteckigen Kästen, Rahmen oder Halterung verwendet werden können. Entsprechende Stücke können je nach Bedarf auch durch Schneiden, Fräsen, Sägen oder sonstige Bearbeitung in praktisch beliebige Formen überführt und angepaßt werden.

### Vorrichtung

Die Vorrichtung kann so gestaltet sein, daß die LEDs und die lichtstreuende Abdeckung einander in einem Abstand von 3 bis 12, bevorzugt 4 bis 10 cm zugeordnet sind. In diesem Abstand wird eine gute Ausleuchtung erreicht. Bei zu geringem Abstand wird die Position der LED in Form eines hellen Flecks sichtbar. Bei zu großem Abstand nimmt die Helligkeit zu stark ab.

Die LEDs können sich z. B. in einem Kasten oder Rahmen befinden, der von der lichtstreuenden Abdeckung abgedeckt wird. Die Abdeckung kann mit einer informationstragenden Schicht, z. B. einer Folie, versehen werden oder selbst bereits die Form einer Information aufweisen, z. B. in Buchstaben- oder Zahlenform.

### Farbmittel

Als Farbmittel eignen sich für die Zwecke der Erfindung bevorzugt organische Farbmittel, da diese sowohl im Auflicht, wie im Durchlicht hohe Brillanz und Leuchtkraft besitzen. Um das Acrylglas gegen die Einflüsse von Licht- und Wetter zu schützen, können noch Lichtschutzmittel, UV-Absorber, Antioxidantien usw. hinzugefügt werden.

Als Farbmittel kommen in Kunststoff insbesondere lösliche Farbstoffe oder organische Pigmente aber auch weniger bevorzugt unlösliche anorganische Farbpigmente in Frage. Zu nennen sind beispielhaft:
Für gelbe Einfärbungen: Pyrazolon-Gelb und Perinon Orange bzw. Mischungen daraus.
Für rote Einfärbungen: Mischungen aus Pyrazolon-Gelb und Antrachinonrot oder Naphtol AS und DPP-Rot bzw. Mischungen daraus.
Für grüne Einfärbungen: Mischungen aus Cu-Phtalocyanin-Grün und Pyrazolon-Gelb.
Für blaue Einfärbungen: Anthrachinon-Blau und Ultramarin-Blau bzw. Mischungen daraus.

### Farborte

Die Erfindung geht von der Überlegung aus, daß je näher die Farborte der Transmission und der Remission der eingefärbten Abdeckung am Farbort der LED liegen, die Übereinstimmung des Farbeindrucks bei Auflicht und bei Durchleuchtung umso besser sein sollte. Es hat sich jedoch gezeigt, daß eine Übereinstimmung einer Einfärbung mit einem vorgegebenen LED-Farbort praktisch nur näherungsweise realisierbar ist. Im allgemeinen können Abweichungen, die auf oder nahe der Geraden liegen, die durch den Unbuntpunkt (x/y = 0,33/0,33) und den Farbort der LED verläuft, eher toleriert werden als Abweichungen, die zwar gleich groß sind, aber weiter abseits von der beschriebenen Geraden entfernt liegen.

Es ist anzustreben, daß die Farborte möglichst am Rande der Farbnormtafel lokalisiert sind, da die farbliche Brillianz hier am höchstens ist. Dies ergibt sich auch dadurch, daß die Farborte der LEDs aufgrund des monochromatischen Lichts ebenfalls am Rand oder nahe am Rand der Normfarbtafel liegen. Es ist zu beachten, daß die tatsächlich feststellbaren (gemessenen) Farborte jedoch auch von den theoretisch zu erwartenden Farborten abweichen können.

In vielen Fällen können entsprechende Einfärbungen nicht mit einem Farbmittel allein erreicht werden. Bei Mischungen ist darauf zu achten, daß die Einzelkomponenten nicht zu weit auf der Farbnormtafel voneinander entfernt liegen, da der Mischfarbton dann eine zu geringe Brillianz aufweisen kann.

Die Farborte der Transmission und der Remission der eingefärbten Abdeckung aus Kunststoff bezogen auf die Normfarbtafel sollen bevorzugt in einem Bereich liegen, der bezogen auf eine Gerade, die durch den Unbuntpunkt (x/y = 0,33/0,33) und den Farbort der LED verläuft, nicht mehr als 0,2 x/y-Einheiten, bevorzugt nicht mehr als 0,1 x/y Einheiten vom Farbort der LED in Richtung der Geraden und nicht mehr als 0,05 x/y, bevorzugt nicht mehr als 0,03 x/y Einheiten rechtwinklig zu beiden Seiten der Geraden entfernt liegen (siehe auch Fig. 2/2).

Zur Messung von Farborten stehen dem Fachmann handelsübliche Meßgeräte zur Verfügung.

### Vorrichtung für gelb (bzw. gelb-grüne) Beleuchtung

Die verwendeten LEDs können z. B. ein gelbes (bzw. gelb-grünes) Licht abstrahlen und einen Farbort im Bereich der Koordinaten x/y = 0,5/0,5 +/- 0,02 aufweisen.

Der Kunststoff der Abdeckung kann in diesem Fall mit einem Gemisch aus 0,075 bis 0,09, bevorzugt 0,081 bis 0,084 Gew.% Pyrazolon-Gelb und 0,002 bis 0,004, bevorzugt 0,0028 bis 0,0032 Gew.-% Perinon Orange eingefärbt werden.

Es ist günstig, diese Einfärbung mit BaSO₄ als Streumittel in einer Menge von 1,9 bis 2,1 Gew.-% zu kombinieren.

### Vorrichtung für rote Beleuchtung

Die verwendeten LEDs können z. B. rotes Licht abstrahlen und einen Farbort im Bereich der Koordinaten x/y = 0,67/0,33 +/- 0,02 aufweisen.

Der Kunststoff der Abdeckung kann in diesem Fall mit einem Gemisch aus 0,13 bis 0,17, bevorzugt 0,14 bis 0,16 Gew.-% Pyrazolon-Gelb und 0,01 bis 0,03, bevorzugt 0,17 bis 0,23 Gew.-% Antrachinonrot eingefärbt werden.

Es ist günstig, diese Einfärbung mit Polystyrol als Streumittel in einer Menge von 1,9 bis 2,1 Gew.% zu kombinieren.

Der Kunststoff der Abdeckung kann auch mit einem Gemisch aus 0,055 bis 0,07, bevorzugt 0,061 bis 0,064 Gew.-% Naphtol AS (2-Hydroxy-3-Naphthoesäureanilid) und 0,005 bis 0,015, bevorzugt 0,008 bis 0,012 Gew.-% DPP-Rot (Dipyrrolopyrrol-Rot) eingefärbt werden.

Es ist günstig diese Einfärbung mit BaSO₄ als Streumittel in einer Menge von 1,9 bis 2,1 Gew.% zu kombinieren.

### Vorrichtung für grüne Beleuchtung

Die verwendeten LEDs können z. B. ein grünes Licht abstrahlen und einen Farbort im Bereich der Koordinaten x/y = 0,16/0,73 +/- 0,02 aufweisen.

Der Kunststoff der Abdeckung kann in diesem Fall mit einem Gemisch aus
0,01 bis 0,025, bevorzugt 0,013 bis 0,017 Gew.% Cu-Phtalocyanin-Grün und
0,025 bis 0,045, bevorzugt 0,028 bis 0,032 Gew.% Pyrazolon-Gelb eingefärbt sein.

Es ist günstig diese Einfärbung mit BaSO₄ oder Polystyrol als Streumittel in einer Menge von 1,9 bis 2,1 Gew.% zu kombinieren.

### Vorrichtung für blaue Beleuchtung

Die verwendeten LEDs können z. B. ein blaues Licht abstrahlen und einen Farbort im Bereich der Koordinaten x/y = 0,14/0,06 +/- 0,02 aufweisen.

Der Kunststoff der Abdeckung kann in diesem Fall mit einem Gemisch aus 0,005 bis 0,01, bevorzugt 0,006 bis 0,008 Gew.-% Anthrachinon-Blau und 0,05 bis 0,1, bevorzugt 0,07 bis 0,08 Gew.% Ultramarin-Blau eingefärbt sein.

Es ist günstig, diese Einfärbung mit BaSO₄ als Streumittel in einer Menge von 1,9 bis 2,1 Gew.% zu kombinieren.

Der Kunststoff der Abdeckung kann auch mit 0,007 bis 0,013, bevorzugt 0,009 bis 0,011 Gew.-% Anthrachinon-Blau eingefärbt sein.

Es ist günstig, diese Einfärbung mit Polystyrol als Streumittel in einer Menge von 1,9 bis 2,1 Gew.% zu kombinieren.

### Verwendungen

In der erfindungsgemäßen Vorrichtung werden die beschriebenen streumittelhaltigen, eingefärbten Kunststoffelemente als Abdeckung als auch farbige LEDs als Lichtquelle verwendet.

### BEISPIELE

### Beispiele Serie 1: Rot 1, Gelb 1, Blau 1. Grün 1

| | |
|---|---|
| In 1000 | Teilen Methylmethacrylat werden |
| 0,5 | Teile t-Butylperpivalat und |
| 20 | Teile Polystyrol gelöst (z.B. der BASF). |

Dazu werden die Farbstoffe nach Tab. 1 zugegeben, unter intensivem Rühren gelöst, in eine mit 3mm dicken Schnur distanzierten Silikatglaskammer gefüllt und im Wasserbad bei 45°C etwa 16 Stunden lang polymerisiert. Die Endpolymerisation erfolgt im Temperschrank bei 115°C für etwa 4 Stunden.

### Beispiele Serie 2: Rot 2, Gelb 2, Blau 2, Grün 2

In 1000 Teilen präpolymerem Metylmethacrylat-Sirup (Viskosität ca. 1000 cP) werden
1 Teil 2,2'-Azobis-(2,4-dimethylvaleronitril) gelöst.
In diesen Ansatz gibt man eine Farbpaste bestehend aus

| | |
|---|---|
| 3 | Teilen eines löslichen Polymetylmethacrylatharzes, |
| 20 | Teilen Bariumsulfat |
| | und den Farbmittel nach Tab. 2, die in |
| 30 | Teilen Methylmethacrylat mit einem schnelllaufenden Dispergator (Rotor/Stator-Prinzip) dispergiert wird, hinzu |

Der Ansatz wird intensiv gerührt, in eine mit 3mm dicken Schnur distanzierten Silikatglaskammer gefüllt und im Wasserbad bei 45°C etwa 16 Stunden lang polymerisiert. Die Endpolymerisation erfolgt im Temperschrank bei 115°C für etwa 4 Stunden.

**Tab. 1: Farbstoffe Serie 1**

| **Farbe** | **Cu-Phthalo cyaningrün** | **Pyrazolon gelb** | **Anthrachinon blau** | **Perinon orange** | **Anthrachinon violett** | **Anthrachinon rot** |
|---|---|---|---|---|---|---|
| Rot 1 | ---- | 0,1500 | ---- | ---- | ---- | 0,0200 |
| Gelb 1 | ---- | 0,0825 | ---- | 0,003 | ---- | ---- |
| Grün 1 | 0,0200 | 0,0400 | ---- | ---- | ---- | ---- |
| Blau 1 | ---- | ---- | 0,0100 | ---- | ---- | ---- |

| | | | | | | |
|---|---|---|---|---|---|---|
| **Angaben**: in Gew.% | | | | | | |

**Tab. 2: Farbmittel Serie 2**

| **L.J.Nr.** | **Naphtol AS** | **DPP Rot** | **Cu-Phtalocyaningrün** | **Ultramarin blau** | **Pyrazolon gelb** | **Anthrachinon blau** | **Perinon orange** |
|---|---|---|---|---|---|---|---|
| Rot 2 | 0,0625 | 0,01 | ---- | ---- | ---- | ---- | ---- |
| Gelb 2 | ---- | ---- | ---- | ---- | 0,0825 | ---- | 0,003 |
| Grün 2 | ---- | ---- | 0,015 | ---- | 0,03 | ---- | ---- |
| Blau 2 | ---- | ---- | ---- | 0,077 | ---- | 0,007 | ---- |

| | | | | | | | |
|---|---|---|---|---|---|---|---|
| Angaben: in Gew.% | | | | | | | |

### Ergebnisse:

In einem weißlackierten, oben offenen Blechkasten der Maße 90 x 470 mm und 100mm Höhe sind am Innenboden jeweils 32 Leuchtdioden, z.B. von OSRAM (8 Module a'4 LED's) angebracht (Es gibt von vielen Herstellern Standard-LED's, die zueinander einen vergleichbaren Farbton haben). Mit einem Netzteil wird bei einer Betriebsspannung von 10V der zulässige Betriebsstrom von je nach Type zwischen 320 - 400mA eingestellt.

Die oben beschriebenen Muster werden auf diesen Kasten aufgelegt und farblich beurteilt. Die Auflichtprüfung (Tagwirkung) erfolgt durch Beleuchtung mit einer Tageslichtlampe mit 150 W (D65 nach DIN 6173, Güteklasse 1, z.B. von Siemens) in einem Abstand von ca. 60cm von oben. Die LED's sind dabei abgeschaltet. Die Durchlichtprüfung erfolgt in einem abgedunkelten Raum bei eingeschalteten LED's nach obiger Betriebsangabe. Die Farbmessungen werden mit dem Farbmessgerät Chroma-Meter CS-100 von Minolta durchgeführt. Dieses Gerät lässt berührungslose Messungen von Lichtquellen und Objektfarben zu. Der Abstand Probe/Gerät beträgt 1 m. Die Leuchtdichte Y in Cd/m² wird dabei auch mit diesem Gerät gemessen.

Die Ergebnisse der Farbmessungen und Leuchtdichten sind in Tabelle 3 dargestellt. Tabelle 4 zeigt zum Vergleich entsprechende Farbmessungen und Leuchtdichten von handelsüblichen Abdeckungen aus Polymethylmethacrylat mit Standardeinfärbungen, die nicht speziell auf die LEDs abgestimmt sind.

**Tab. 3 Farbkoordinaten x,y und Leuchtdichte Y in Cd/m² bei LED Hinterleuchtung bei erfindungsgemäßen Einfärbungen.**

| **Farbe** | **LEDλmax In nm** | **Transmission bei LEDλmax** | **Reflexion bei LEDλmax** | **Y in Cd/m**^{**2**} | **x** | **y** |
|---|---|---|---|---|---|---|
| Gelb 1 | 590 | 62% | 26% | 141 | 0,527 | 0,467 |
| Gelb 2 | 590 | 55% | 32% | 130 | 0,533 | 0,461 |
| Rot 1 | 620 | 48% | 23% | 127 | 0,682 | 0,317 |
| Rot 2 | 620 | 42% | 50% | 120 | 0,682 | 0,317 |
| Grün 1 | 520 | 43% | 19% | 36,3 | 0,141 | 0,780 |
| Grün 2 | 520 | 41% | 21% | 36,4 | 0,139 | 0,777 |
| Blau 1 | 460 | 43% | 24% | 6,56 | 0,138 | 0,045 |
| Blau 2 | 460 | 43% | 24% | 6,31 | 0,138 | 0,041 |

**Tab. 4 Vergleichsmessungen mit handelsüblichen Kunststoffabdeckungen**

| **Farbe** | **LEDλmax in nm** | **Transmission bei LEDλmax** | **Reflexion bei LEDλmax** | **Y in Cd/m**^{**2**} | **x** | **y** |
|---|---|---|---|---|---|---|
| Gelb 370* | 590 | 28% | 62% | 55,1 | 0,582 | 0,417 |
| Rot 568* | 620 | 20% | 50% | 49,7 | 0,686 | 0,313 |
| Grün 710* | 520 | 18% | 18% | 11,4 | 0,139 | 0,779 |
| Blau 601* | 460 | 30% | 27% | 4,31 | 0,139 | 0,037 |

| | | | | | | |
|---|---|---|---|---|---|---|
| *= Produktbezeichnungen des Herstellers, Röhm GmbH & Co. KG, D-64293 Darmstadt. | | | | | | |

Die Ergebnisse (Tab. 3) zeigen, daß mit den nach obiger Vorgehensweise hergestellten farbigen Acrylgläsern, gegenüber den Einfärbungen, die dem Stand der Technik entsprechen (Tab. 4), deutlich größere Leuchtdichten (Helligkeiten) bei LED- Hinterleuchtung erreicht werden. Gleichzeitig ist die Lichtstreuung so gut, daß bei einem Abstand von nur 40mm zur LED, eine gleichmäßige Ausleuchtung erreicht wird.

### Tabelle 5:

Messungen an Vergleichsproben gemäß den Beispielen der Serien 1 und 2, jedoch ohne Farbmittel aber mit dem angegebenen Streumittel in den angegebenen Mengen (Polystyrol bzw. Bariumsulfat) zeigen ein Streuvermögen > 0,5 bei einem Transmissionsgrad > 40 %.

| **Zusatz** | **Streuvermögen** | **Transmissionsgrad** |
|---|---|---|
| Polystyrol | 0,65 | 56% |
| Bariumsulfat | 0,80 | 50,5% |

Zum Vergleich: Mit einer entsprechenden Weißeinfärbung mit Titandioxid kann ein sehr gutes Streuvermögen von ca. 0,90 erreicht werden. Der Transmissionsgrad liegt dann jedoch lediglich um die 20 - 30 %. Dadurch wirken diese Sorten im Durchlicht sehr dunkel und sind in der Regel für die Zwecke der Erfindung nicht geeignet.

Werden die Farbkoordinaten nach Tab.3 in die Normfarbtafel (s. z. B. DIN 5033 oder entsprechende Standard-Literatur) eingetragen, ist ersichtlich, daß die Werte (und damit die Farbtöne) in den von der Erfindung geforderten Grenzen nahe der Linie der farbtongleichen Wellenlänge (Linie zwischen Unbuntpunkt und Farbort der jeweiligen LED-Farbe) liegen. Bei der visuellen Prüfung ist die gute Übereinstimmung des Farbtones bei Auf- und Durchlicht erkennbar.

An der Transmissionskurve nach Fig. 1/2 für grüne LEDs ist zu erkennen, daß die Maxima der Transmission und der Reflexion der Einfärbung Grün 1 (Serie 1) mit der Wellenlänge des relativen Energiemaximums der LED recht gut übereinstimmen. Die Transmissionswerte liegen in diesen Bereichen deutlich über den geforderten 30%, die Reflexionswerte liegen über den geforderten 15 %.

## Patentansprüche

1. Beleuchtbare Vorrichtung, bestehend im wesentlichen aus einer Lichtquelle, die aus einer oder mehreren Leuchtdioden (LEDs) besteht, die ein farbiges, im wesentlichen monochromatisches Licht aussenden, und einer der Lichtquelle zugeordneten Abdeckung aus eingefärbten Kunststoff,
**dadurch gekennzeichnet, daß**
die zugeordnete Abdeckung lichtstreuend ist und die Lichtquelle und die zugeordnete Abdeckung bei der Wellenlänge des relativen Energiemaximums der Leuchtdiode eine Transmission (DIN 5036) von mindestens 35 % und eine Reflexion (DIN 5036) von mindestens 15 % aufweist.

2. Vorrichtung nach Anspruch 1, **dadurch gekennzeichnet, daß** die LEDs und die lichtstreuende Abdeckung einander in einem Abstand von 3 bis 12 cm zugeordnet sind.

3. Vorrichtung nach Anspruch 1 oder 2, **dadurch gekennzeichnet, daß** die lichtstreuende Abdeckung aus einem gegossenem oder extrudierten Polymethylmethacrylat-Kunststoff besteht.

4. Vorrichtung nach einem oder mehreren der Ansprüche 1 bis 3, **dadurch gekennzeichnet, daß** der Kunststoff der Abdeckung ein Lichtstreuvermögen gemessen nach DIN 5036 von mindestens 0,5 aufweist.

5. Vorrichtung nach Anspruch 4, **dadurch gekennzeichnet, daß** als Lichtstreumittel BaSO₄, Polystyrol oder Lichtstreuperlen aus einem vernetztem Kunststoff enthalten sind.

6. Vorrichtung nach Anspruch 5, **dadurch gekennzeichnet, daß** als Streumittel BaSO₄ oder Polystyrol in einer Menge von 1,5 bis 2,5 Gew.% enthalten sind.

7. Vorrichtung nach einem oder mehreren der Ansprüche 1 bis 6, **dadurch gekennzeichnet, daß** sich die LEDs in einem Kasten oder Rahmen befinden, der von der lichtstreuenden Abdeckung abgedeckt wird.

8. Vorrichtung nach einem oder mehreren der Ansprüche 1 bis 7, **dadurch gekennzeichnet, daß** die Farborte der Transmission und der Remission der eingefärbten Abdeckung aus Kunststoff bezogen auf die Normfarbtafel in einem Bereich liegen, der bezogen auf eine Gerade, die durch den Unbuntpunkt (x/y = 0,33/0,33) und den Farbort der LED verläuft, nicht mehr als 0,2 x/y-Einheiten vom Farbort der LED in Richtung der Geraden und nicht mehr als 0,05 x/y Einheiten rechtwinklig zu beiden Seiten der Geraden entfernt liegen.

9. Vorrichtung nach einem oder mehreren der Ansprüche 1 bis 8, **dadurch gekennzeichnet, daß** die LEDs gelbes Licht abstrahlen und einen Farbort im Bereich der Koordinaten x/y = 0,5/0,5 +/- 0,02 aufweisen.

10. Vorrichtung nach Anspruch 9, **dadurch gekennzeichnet, daß** der Kunststoff der Abdeckung mit 0,075 bis 0,09 Gew.-% Pyrazolon-Gelb und 0,002 bis 0,004 Gew.-% Perinon Orange eingefärbt ist

11. Vorrichtung nach einem oder mehreren der Ansprüche 1 bis 8, **dadurch gekennzeichnet, daß** die LEDs rotes Licht abstrahlen und einen Farbort im Bereich der Koordinaten x/y = 0,67/0,33 +/- 0,02 aufweisen.

12. Vorrichtung nach Anspruch 11, **dadurch gekennzeichnet, daß** der Kunststoff der Abdeckung mit 0,13 bis 0,17 Gew.% Pyrazolon-Gelb und 0,01 bis 0,03 Gew.-% Antrachinonrot eingefärbt ist.

13. Vorrichtung nach Anspruch 11, **dadurch gekennzeichnet, daß** der Kunststoff der Abdeckung mit 0,055 bis 0,07 Gew.% Naphtol AS und 0,005 bis 0,015 Gew.% DPP-Rot eingefärbt ist.

14. Vorrichtung nach einem oder mehreren der Ansprüche 1 bis 8, **dadurch gekennzeichnet, daß** die LEDs grünes Licht abstrahlen und einen Farbort im Bereich der Koordinaten x/y = 0,16/0,73 +/- 0,02 aufweisen.

15. Vorrichtung nach Anspruch 14, **dadurch gekennzeichnet, daß** der Kunststoff der Abdeckung mit 0,01 bis 0,025 Gew.% Cu-Phtalocyanin-Grün und 0,025 bis 0,045 Gew.-% Pyrazolon-Gelb eingefärbt ist.

16. Vorrichtung nach einem oder mehreren der Ansprüche 1 bis 8, **dadurch gekennzeichnet, daß** die LEDs blaues Licht abstrahlen und einen Farbort im Bereich der Koordinaten x/y = 0,14/0,06 +/- 0,02 aufweisen.

17. Vorrichtung nach Anspruch 16, **dadurch gekennzeichnet, daß** der Kunststoff der Abdeckung mit 0,05 bis 0,1 Gew.% Ultramarin-Blau und 0,005 bis 0,01 Gew.-% Anthrachinon-Blau eingefärbt ist.

18. Vorrichtung nach Anspruch 16, **dadurch gekennzeichnet, daß** der Kunststoff der Abdeckung mit 0,007 bis 0,013 Gew.-% Anthrachinon-Blau eingefärbt ist.

19. Verwendung der Vorrichtung nach einem oder mehreren der Ansprüche 1 bis 17 als Werbe- oder Hinweistafel.

## Claims

1. Illuminative device, essentially comprising a light source which consists of one or more light emitting diodes (LEDs) which emit a coloured, substantially monochromatic light, and a cover of tinted plastics associated with the light source, **characterised in that** the associated cover has a diffusing effect and the light source and the associated cover have a transmittance (DIN 5036) of at least 35% and a reflectance (DIN 5036) of at least 15% at the wavelength of the relative energy peak of the light emitting diode.

2. Device according to claim 1, **characterised in that** the LEDs and the diffusing cover are associated with one another at a spacing of from 3 to 12 cm.

3. Device according to claim 1 or 2, **characterised in that** the diffusing cover consists of a cast or extruded polymethyl methacrylate plastics.

4. Device according to one or more of claims 1 to 3, **characterised in that** the plastics of the cover has a diffusing capacity, measured according to DIN 5036, of at least 0:5.

5. Device according to claim 4, **characterised in that** BaSO₄, polystyrene or light-scattering beads of a crosslinked plastic are present as diffusing means.

6. Device according to claim 5, **characterised in that** BaSO₄ or polystyrene is present in an amount of 1.5 to 2.5 wt.% as scattering means.

7. Device according to one or more of claims 1 to 6, **characterised in that** the LEDs are located in a box or frame which is covered by the diffusing cover.

8. Device according to one or more of claims 1 to 7, **characterised in that** the colour locations of the transmittance and reflectance of the tinted plastics cover, in relation to the standard colour table, are in a range which, in relation to a straight line passing through the achromatic point (x/y = 0.33/0.33) and the colour location of the LED, is not more than 0.2 x/y units away from the colour location of the LED in the direction of the straight line and not more than 0.05 x/y units away from the straight line, at right angles thereto and on both sides thereof.

9. Device according to one or more of claims 1 to 8, **characterised in that** the LEDs radiate yellow light and have a colour location in the range of the coordinates x/y = 0.5/0.5 +/- 0.02.

10. Device according to claim 9, **characterised in that** the plastics material of the cover is tinted with 0.075 to 0.09 wt.% of pyrazolone yellow and 0.002 to 0.004 wt.% of perinone orange.

11. Device according to one or more of claims 1 to 8, **characterised in that** the LEDs radiate red light and have a colour location in the range of the coordinates x/y = 0.67/0.33 +/- 0.02.

12. Device according to claim 11, **characterised in that** the plastics material of the cover is tinted with 0.13 to 0.17 wt.% of pyrazolone yellow and 0.01 to 0.03 wt.% of anthraquinone red.

13. Device according to claim 11, **characterised in that** the plastics material of the cover is tinted with 0.055 to 0.07 wt.% of naphthol AS and 0.005 to 0.015 wt.% of DPP red.

14. Device according to one or more of claims 1 to 8, **characterised in that** the LEDs radiate green light and have a colour location in the range of the coordinates x/y = 0.16/0.73 +/- 0.02.

15. Device according to claim 14, **characterised in that** the plastics material of the cover is tinted with 0.01 to 0.025 wt.% of Cu-phthalocyanine green and 0.025 to 0.045 wt.% of pyrazolone yellow.

16. Device according to one or more of claims 1 to 8, **characterised in that** the LEDs radiate blue light and have a colour location in the range of the coordinates x/y = 0.14/0.06 +/- 0.02.

17. Device according to claim 16, **characterised in that** the plastics material of the cover is tinted with 0.05 to 0.1 wt.% of ultramarine blue and 0.005 to 0.01 wt.% of anthraquinone blue.

18. Device according to claim 16, **characterised in that** the plastics material of the cover is tinted with 0.007 to 0.013 wt.% of anthraquinone blue.

19. Use of the device according to one or more of claims 1 to 17 as an advertising or information board.

## Revendications

1. Dispositif d'éclairage, comprenant pour l'essentiel une source lumineuse composée d'une ou plusieurs diodes électroluminescentes (LED) qui émettent une lumière colorée, pour l'essentiel monochromatique, et un couvercle associé à la source lumineuse et composé d'une matière plastique teintée,
**caractérisé en ce que**
le couvercle associé disperse la lumière, et la source lumineuse avec son couvercle associé permet une transmission (DIN 5036) d'au moins 35 % et une réflexion (DIN 5036) d'au moins 15 % dans la longueur d'onde de l'énergie relative maximale de la diode électroluminescente.

2. Dispositif selon la revendication 1,
**caractérisé en ce que**
les LED et le couvercle dispersant la lumière sont associés entre eux à une distance comprise entre 3 et 12 cm.

3. Dispositif selon la revendication 1 ou 2,
**caractérisé en ce que**
le couvercle dispersant la lumière est composé d'un poly-méthacrylate de méthyle coulé ou extrudé.

4. Dispositif selon une ou plusieurs des revendications 1 à 3,
**caractérisé en ce que**
la matière plastique du couvercle présente une capacité de dispersion de la lumière, mesurée selon la norme DIN 5036, d'au moins 0,5.

5. Dispositif selon la revendication 4,
**caractérisé en ce que**
les moyens de dispersion de la lumière peuvent contenir du BaSO₄, du polystyrène ou des perles de dispersion lumineuse composées d'une matière plastique réticulée.

6. Dispositif selon la revendication 5,
**caractérisé en ce que**
les moyens de dispersion peuvent contenir du BaSO₄ ou du polystyrène dans une quantité comprise entre 1,5 et 2,5 % en poids.

7. Dispositif selon une ou plusieurs des revendications à 6,
**caractérisé en ce que**
les LED se trouvent dans un caisson ou un cadre, recouvert par le couvercle dispersant la lumière.

8. Dispositif selon une ou plusieurs des revendications 1 à 7,
**caractérisé en ce que**
les coordonnées chromatiques de transmission et de rémission dans le couvercle teinté en matière plastique se trouvent, par rapport au tableau normalisé en couleurs, dans une plage qui, par rapport à une droite passant par le point achromatique (x/y = 0,33/0,33) et par la coordonnée chromatique des LED, n'est pas distante de plus de 0,2 unités x/y des coordonnées chromatiques des LED dans la direction des droites, et pas de plus de 0,05 unités x/y perpendiculairement des deux côtés des droites.

9. Dispositif selon une ou plusieurs des revendications 1 à 8,
**caractérisé en ce que**
les LED émettent une lumière jaune et présentent des coordonnées chromatiques dans la plage des coordonnées x/y = 0,5/0,5 +/- 0,02.

10. Dispositif selon la revendication 9,
**caractérisé en ce que**
la matière plastique du couvercle est teintée avec 0,075 à 0,09 % en poids de jaune pyrazolone et 0,002 à 0,004 % en poids d'orange périnone.

11. Dispositif selon une ou plusieurs des revendications 1 à 8,
**caractérisé en ce que**
les LED émettent une lumière rouge et présentent des coordonnées chromatiques dans la plage des coordonnées x/y = 0,67/0,33 +/- 0,02.

12. Dispositif selon la revendication 11,
**caractérisé en ce que**
la matière plastique du couvercle est teintée avec 0,13 à 0,17 % en poids de jaune pyrazolone et 0,01 à 0,03 % en poids de rouge anthraquinone.

13. Dispositif selon la revendication 11,
**caractérisé en ce que**
la matière plastique du couvercle est teintée avec 0,055 à 0,07 % en poids de naphtol AS et 0,005 à 0,015 % en poids de rouge DPP.

14. Dispositif selon une ou plusieurs des revendications 1 à 8,
**caractérisé en ce que**
les LED émettent une lumière verte et présentent des coordonnées chromatiques dans la plage des coordonnées x/y = 0,16/0,73 +/- 0,02.

15. Dispositif selon la revendication 14,
**caractérisé en ce que**
la matière plastique du couvercle est teintée avec 0,01 à 0,025 % en poids de vert de phtalocyanine de cuivre et 0,025 à 0,045 % en poids de jaune pyrazolone.

16. Dispositif selon une ou plusieurs des revendications 1 à 8,
**caractérisé en ce que**
les LED émettent une lumière bleue et présentent des coordonnées chromatiques dans la plage des coordonnées x/y =.0,14/0,06 +/- 0,02.

17. Dispositif selon la revendication 16,
**caractérisé en ce que**
la matière plastique du couvercle est teintée avec 0,05 à 0,1 % en poids de bleu outremer et 0,005 à 0,01 % en poids de bleu anthraquinone.

18. Dispositif selon la revendication 16,
**caractérisé en ce que**
la matière plastique du couvercle est teintée avec 0,007 à 0,013 % en poids de bleu anthraquinone.

19. Utilisation du dispositif selon une ou plusieurs des revendications 1 à 17, pour servir de panneau publicitaire ou d'enseigne.
